# EUROPÄISCHE PATENTSCHRIFT

(11) **EP 0 622 468 B1**
(45) Veröffentlichungstag und Bekanntmachung des Hinweises auf die Patenterteilung: **11.09.1996**
(21) Anmeldenummer: 94105831.5
(22) Anmeldetag: 15.04.1994
(51) Int. Cl.: C22C 9/01, A44C 27/00

(54) **Verwendung einer Kupfer-Aluminium Legierung zur Herstellung von nickelfreien Gebrauchsgegenständen**
Use of a copper-aluminium alloy for the production of nickelfree articles for everyday use
Utilisation d'un alliage de cuivre-aluminium pour la fabrication d'objets courants sans nickel

(30) Priorität: 30.04.1993 DE 4314243
(43) Veröffentlichungstag der Anmeldung: 02.11.1994
(73) Patentinhaber: WIELAND-WERKE AG, 89079 Ulm (DE)
(72) Erfinder: Kuhn, Hans-Achim, Dr.-Ing., D-89257 Illertissen (DE)

(56) Entgegenhaltungen:
- EP-A- 0 532 929
- EP-A- 0 568 094
- US-A- 4 917 967
- DATABASE WPI Week 7729, Derwent Publications Ltd., London, GB; AN 77-51044Y & JP-A-52 067 758 (TANAKA KIKINZOKU KK) 4. Juni 1977

## Beschreibung

Die Erfindung betrifft die Verwendung einer Kupfer-Aluminium-Legierung mit Mangan und Eisen als weiteren Bestandteilen zur Herstellung von nickelfreien Gebrauchsgegenständen, insbes. Brillenteilen, Schmuckgegenständen, Eßbestecken, Kurzwaren etc, die keine allergische Reaktionen auslösen.

Unter Brillenteilen sollen dabei insbes. Brillenbügel, Brillengestelle, Augenrandprofile und Brillenscharniere verstanden werden.

Nickelhaltige metallische Gebrauchsgegenstände können bei Hautkontakten Allergien auslösen. Die Anzahl der Menschen, die unter sogenannten Nickelallergien zu leiden haben, wächst ständig. Um nicht erst durch eine im Verfahren aufwendige Beschichtung Kontaktallergien zu vermeiden, sollen nickelfreie Kupferlegierungen die herkömmlichen nickelhaltigen Legierungen wie z.B. Neusilber (wie etwa CuNil8Zn20) substituieren können. Das gelingt dann, wenn die Eigenschaften der alternativen nickelfreien Legierungen den Anforderungen, die auch an die nickelhaltigen Legierungen gestellt werden, entsprechen oder übertroffen werden können. Von einer guten Brillenlegierung werden u.a. ausreichend hohe mechanische Festigkeit (Zugfestigkeit > 600 MPa, Härte 180 bis 300 HV), ausreichende Entfestigungstemperatur (nach Kurzzeitglühungen von 30 Sekunden Dauer bei 650 °C mind. Härten von 150 HV), ein ansprechendes Aussehen und gute Polierbarkeit erwartet. Insbes. das Entfestigungsverhalten ist von Interesse, da die Brillenteile nach Verbindungsarbeiten mit Hartlot immer noch Resthärten von > 150 HV aufweisen sollten.

Der Erfindung liegt daher die Aufgabe zugrunde, für den obengenannten Verwendungszweck eine Kupfer-Legierung vorzuschlagen, die bei kostengünstiger Herstellbarkeit und ausreichenden mechanischen Kenngrößen kein Nickel aufweist.

Die Aufgabe wird erfindungsgemäß durch die Verwendung einer Kupfer-Aluminium-Legierung mit Mangan und Eisen als weiteren Bestandteilen gelöst, die aus
4 bis 9 % Aluminium,
2 bis 5 % Mangan,
1 bis 3 % Eisen,
wahlweise 0,5 bis 1,5% Blei,
Rest Kupfer und üblichen Verunreinigungen besteht (die %-Angaben beziehen sich dabei auf das Gewicht).

Aus EP-A-568 094 ist eine Buntmetallegierung für Schmuck- und Metallgegenstände mit mehr als 5,0 bis 15,00 % Mn, 4,0 bis 7,50 % Al, 1,0 bis 2,80 % Fe, Rest Cu bekannt.

Aus EP-A-532 929 ist eine Lagierung zur Herstellung von Schmuck und Brillengestellen mit 86,0 bis 90,0 % Cu, 2,8 bis 4,5 % Al, 0,4 bis 1,3 % Mn, 1,0 bis 2,5 % Fe 0 bis 0,5 % Si, Rest Zn bekannt.

Aus der DE-PS 757.956 sind zwar Legierungen aus 2 bis 10 % Aluminium, bis zu etwa 8 % Mangan, Chrom, Eisen und/oder Kobalt, allein oder zu mehreren, Rest Kupfer bekannt, diese Legierungen werden jedoch zur Herstellung von Gegenständen mit hoher Warmdauerstandfestigkeit, wie z.B. von Rohren für Vorwärmer auf Schiffen, Turbinenschaufeln, seewassergekühlten Auspufftöpfen u. dgl. verwendet.

Die Legierung läßt sich aus den bekannten α/β-Mehrstoffaluminiumbronzen CuA110NiFe (Legierungsbezeichnung nach DIN 17.665) ableiten, indem Mangan das Element Nickel ersetzt und Aluminium so reduziert wird, daß für eine Weiterverarbeitung des gepreßten Halbzeugs nur ein α-phasenhaltiges Gefüge vorliegt.

Eisen liegt wegen seiner schlechten Löslichkeit als Fe-Teilchen vor. Die Legierung läßt sich konventionell stranggießen und warmverpressen. Warmverpreßtes Halbzeug, wie z.B. Drähte, lassen sich wegen des β-phasenfreien Gefüges, das nach dem Warmpreßvorgang immer vorliegt, für eine Optikdrahtfertigung ausreichend gut kaltumformen. Eisen wirkt kornfeinend, so daß eine für Optikqualität wünschenswerte glatte Oberfläche gezogen werden kann. Die mittlere Korngröße in bei 700 °C rekristallisierten Drahtabschnitten beträgt 10 um. Nach einer Anlaßhärtung bei 300 bis 400 °c setzt die Entfestigung zwar bei 500 °C ein, bei 700 °C werden aber immer noch Resthärten von HV 10 von 200 registriert, wenn die Glühdauer 30 Sekunden nicht überschreitet. Mit dieser Kurzzeitglühung sollen die Temperaturverhältnisse bei den Verbindungsarbeiten mit Hartlot zwischen 620 und 680 °C nachgestellt werden. Nach 3-stündigen Glühungen bei 750 °C werden immer noch Resthärten von 150 gemessen.

Als bevorzugte Ausführungsformen der Erfindung wird die Verwendung einer Kupferlegierung entsprechend den Zusammensetzungen nach den Ansprüchen 2 bis 4 empfohlen. Der wahlweise Zusatz von Blei ist für die zerspanende Bearbeitung bei der Herstellung der Gebrauchsgegenstände unerläßlich.

Die erfindungsgemäßen Legierungen zeichnen sich gegenüber bisher eingesetzten nickelhaltigen Legierungen z.B. Neusilber (CuNil8Zn20) und Monel (NiCu28Fe2) durch eine Reihe erheblicher Vorteile aus:
- 1.: Im Gegensatz zu den aus dem Stand der Technik bekannten Legierungen sind die erfindungsgemäßen Legierungen nickelfrei. Somit können beim Gebrauch von Gegenständen keine Nickelallergien ausgelöst werden.
- 2.: Die erfindungsgemäßen Legierungen weisen einen deutlich niedrigeren statischen Elastizitätsmodul (E-Modul) auf als die bisher eingesetzten Neusilberlegierungen:
z.B. CuA17,5Mn3,0Fe2,5: E = 110 GPa
CuNil8Zn20 : E = 125 GPa

Dadurch ertragen die erfindungsgemäßen Legierungen beim Gebrauch der z.B. aus ihnen hergestellten Brillenbügel Biegespannungen besser, da keine oder nur geringe Verformungen zurückbleiben.
- 3.: Das Entfestigungsverhalten nach kurzen und nach langen Glühzeiten im Temperaturbereich der Verbindungsarbeiten mit Hartlot, also zwischen 620 und 680 °C ist gegenüber Neusilber wesentlich verbessert. Diese Legierung kann in ihren Entfestigungseigenschaften auch Monel ersetzen.
- 4.: Wegen der geringen spezifischen Dichte von nur 7,71 g/cm³ können bei gleichen Dimensionen um ca. 12 % leichtere Gebrauchsgegenstände gefertigt werden als mit herkömmlichen Neusilberlegierungen.

Die Erfindung wird anhand des folgenden Ausführungsbeispiels näher erläutert:

Aus Cu-Mn-Vorlegierungen, Al und Fe wurden bei 1100 °C in einer Standkokille 8"-Bolzen aus CuA17,2Mn2,9Fe2,5 vergossen. Die Gußbolzen wurden im überdrehten Zustand bei 850 °C mit einem Verpressungsverhältnis von 50 : 1 im Mehrlochverfahren verpreßt. Über mehrere Zwischenglühungen bei 750 °C wurden dann Vierkantdrähte gefertigt. Dabei konnte ein Umformgrad von 64 % erreicht werden. Im ziehharten Zustand wurden folgende Kennwerte erreicht:
E-Modul: 106 GPa
Zugfestigkeit Rₘ: 1026 MPa
Bruchdehnung A₁₀: 5,5 %
Härte HV 10: 265

## Patentansprüche

1. Verwendung einer Kupfer-Aluminium-Legierung mit Mangan und Eisen als weiteren Bestandteilen, bestehend aus (in Gew.%)
4 bis 9 % Aluminium,
2 bis 5 % Mangan,
1 bis 3 % Eisen,
wahlweise 0,5 bis 1,5% Blei
Rest Kupfer und üblichen Verunreinigungen,
zur Herstellung von nickelfreien Gebrauchsgegenständen, insbes. Brillenteilen, Schmuckgegenständen, Eßbestecken, Kurzwaren etc, die keine allergischen Reaktionen auslösen.

2. Verwendung einer Kupferlegierung nach Anspruch 1 mit 6,5 bis 8 % Aluminium für den Zweck nach Anspruch 1.

3. Verwendung einer Kupferlegierung nach Anspruch 1 oder 2 mit 2 bis 3,5 % Mangan für den Zweck nach Anspruch 1.

4. Verwendung einer Kupferlegierung nach einem oder mehreren der Ansprüche 1 bis 3 mit 2 bis 2,5 % Eisen für den Zweck nach Anspruch 1.

## Claims

1. Use of a copper-aluminium alloy with manganese and iron as further components, consisting of (in % by weight)
4 to 9 % aluminium,
2 to 5 % manganese,
1 to 3 % iron,
as required 0.5 to 1.5 % lead,
rest copper and usual impurities,
for producing nickel-free consumer articles, particularly spectacle parts, pieces of jewellery, cutlery, haberdashery, etc., which do not trigger any allergic reactions.

2. Use of a copper alloy as claimed in Claim 1 with 6.5 to 8 % aluminium for the purpose according to Claim 1.

3. Use of a copper alloy as claimed in Claim 1 or 2 with 2 to 3.5 % manganese for the purpose according to Claim 1.

4. Use of a copper alloy as claimed in one or more of Claims 1 to 3 with 2 to 2.5 % iron for the purpose according to Claim 1.

## Revendications

1. Utilisation d'un alliage de cuivre et d'aluminium contenant du manganèse et du fer en tant qu'autres composants, qui se compose de (en pourcentage en poids) :
4 à 9 % d'aluminium,
2 à 5 % de manganèse,
1 à 3 % de fer,
en option 0,5 à 1,5 % de plomb,
le reste étant du cuivre et des impuretés habituelles,
pour la fabrication d'objets courants exempts de nickel, en particulier des parties de lunettes, des objets de bijouterie, des couverts de table, des objets de mercerie, etc., qui ne provoquent aucune réaction allergique.

2. Utilisation d'un alliage de cuivre selon la revendication 1, contenant 6,5 à 8 % d'aluminium pour le but selon la revendication 1.

3. Utilisation d'un alliage de cuivre selon l'une ou l'autre des revendications 1 et 2, contenant 2 à 3,5 % de manganèse pour le but selon la revendication 1.

4. Utilisation d'un alliage de cuivre selon l'une ou plusieurs des revendications 1 à 3, contenant 2 à 2,5 % de fer pour le but selon la revendication 1.
